# EUROPÄISCHE PATENTSCHRIFT

(11) **EP 1 664 428 B1**
(45) Veröffentlichungstag und Bekanntmachung des Hinweises auf die Patenterteilung: **03.03.2010**
(21) Anmeldenummer: 04764961.1
(22) Anmeldetag: 08.09.2004
(51) Int. Cl.: D21H 19/44

(54) **VERBESSERUNG DER STÄRKE-VERTRÄGLICHKEIT VON PAPIERSTREICHMASSEN**
IMPROVING THE STARCH COMPATIBILITY OF PAPER COATING COMPOUNDS
AMELIORATION DE LA COMPATIBILITE AVEC L'AMIDON DE MATIERES D'ENDUCTION DE PAPIER

(30) Priorität: 12.09.2003 DE 10342517
(43) Veröffentlichungstag der Anmeldung: 07.06.2006
(73) Patentinhaber: BASF SE, 67056 Ludwigshafen (DE)
(72) Erfinder: BIRKERT, Oliver, 68163 Mannheim (DE); KUEHN, Ingolf, 99891 Schmerbach (DE); MINDERHOUD, Johannes Jan-Bessel, 67117 Limburgerhof (DE); NIKKANEN, Jyrki Mikael, FIN-45120 Kouvola (FI)
(86) Internationale Anmeldenummer: PCT/EP2004/010019
(87) Internationale Veröffentlichungsnummer: WO 2005/026439

(56) Entgegenhaltungen:
- EP-A- 0 015 517
- WO-A-01/07714
- DE-A- 2 753 693
- US-A- 3 812 072
- DATABASE WPI Section Ch, Week 197801 Derwent Publications Ltd., London, GB; Class A82, AN 1978-01254A XP002310611 & JP 52 138530 A (MITSUBISHI RAYON CO LTD) 18. November 1977 (1977-11-18)
- DATABASE WPI Section Ch, Week 199339 Derwent Publications Ltd., London, GB; Class A14, AN 1993-309628 XP002310612 & JP 05 222696 A (MITSUI TOATSU CHEM INC) 31. August 1993 (1993-08-31)
- DATABASE WPI Section Ch, Week 199817 Derwent Publications Ltd., London, GB; Class A18, AN 1998-189870 XP002310613 & JP 10 046490 A (MITSUI TOATSU CHEM INC) 17. Februar 1998 (1998-02-17)
- DATABASE WPI Section Ch, Week 200149 Derwent Publications Ltd., London, GB; Class A11, AN 2001-453554 XP002310614 & JP 2001 039010 A (SEIKO EPSON CORP) 13. Februar 2001 (2001-02-13)

## Beschreibung

Die Erfindung betrifft die Verwendung eines Gemischs aus
A) einer durch Emulsionspolymerisation erhältlichen wässrigen Polymerdispersion (kurz Emulsionspolymerisat) und
B) einem in Wasser (bei 20°C, 1 bar) löslichen, durch radikalische Polymerisation erhältlichen Polymeren, welches zu mindestens 5 Gew. % aus ethylenisch ungesättigten Säuren aufgebaut ist
in Papierstreichmassen.

Papierstreichmassen enthalten Bindemittel, Weißpigmente und Hilfsmittel z.B. Verdicker.

Als Bindemittel kommen sowohl synthetische Polymere, z.B. Polymerdispersionen auf Basis von Butadien und Styrol oder von Alkylacrylaten, als auch natürlich vorkommende Polymere, z.B. Stärke, in Betracht.

Insbesondere werden auch Mischungen von unterschiedlichen Bindemitteln verwendet. Bei Mischungen kann es zu Unverträglichkeiten zwischen den Bindemitteln kommen, erkennbar zum Beispiel an einem Anstieg der Viskosität und/oder einer Verschlechterung der anwendungstechnischen Eigenschaften. Insbesondere werden derartige Unverträglichkeiten bei Gemischen aus synthetischen Polymeren und Stärke beobachtet.

Derartige Unverträglichkeiten werden oft auch bei Mitverwendung von Papierstreichmassen beobachtet, die beim Beschichtungsprozess als Abfall angefallen sind und wiederaufgearbeitet wurden.

Aufgabe der vorliegenden Erfindung war, Unverträglichkeiten bei der Verwendung von Bindemittelgemischen zu vermeiden.

Demgemäß wurde die oben definierte Verwendung gefunden. Gefunden wurde auch ein Verfahren zur Herstellung von Papierstreichmassen und Papierstreichmassen, welche Bindemittelgemische enthalten.

Erfindungsgemäß enthält das Gemisch ein Emulsionspolymerisat A) und ein wasserlösliches Polymer B).

Das Emulsionspolymerisat besteht vorzugsweise zu mindestens 40 Gew.-%, bevorzugt zu mindestens 60 Ges.-%, besonders bevorzugt zu mindestens 80 Gew.% aus sogenannten Hauptmonomeren.

Die Hauptmonomeren sind ausgewählt aus C₁-C₂₀-Alkyl(meth)acrylaten, Vinylestern von bis zu 20 C-Atome enthaltenden Carbonsäuren, Vinylaromaten mit bis zu 20 C-Atomen, ethylenisch ungesättigten Nitrilen, Vinylhalogeniden, Vinylethern von 1 bis 10 C-Atome enthaltenden Alkoholen, aliphatischen Kohlenwasserstoffen mit 2 bis 8 C-Atomen und ein oder zwei Doppelbindungen oder Mischungen dieser Monomeren.

Zu nennen sind z.B. (Meth)acrylsäurealkylester mit einem C₁-C₁₀-Alkylrest, wie Methylmethacrylat, Methylacrylat, n-Butylacrylat, Ethylacrylat und 2-Ethylhexylacrylat.

Insbesondere sind auch Mischungen der (Meth)acrylsäurealkylester geeignet.

Vinylester von Carbonsäuren mit 1 bis 20 C-Atomen sind z.B. Vinyllaurat, -stearat, Vinylpropionat, Versaticsäurevinylester und Vinylacetat.

Als vinylaromatische Verbindungen kommen Vinyltoluol, α- und p-Methylstyrol, α-Butylstyrol, 4-n-Butylstyrol, 4-n-Decylstyrol und vorzugsweise Styrol in Betracht. Beispiele für Nitrile sind Acrylnitril und Methacrylnitril.

Die Vinylhalogenide sind mit Chlor, Fluor oder Brom substituierte ethylenisch ungesättigte Verbindungen, bevorzugt Vinylchlorid und Vinylidenchlorid.

Als Vinylether zu nennen sind z.B. Vinylmethylether oder Vinyllsobutylether. Bevorzugt wird Vinylether von 1 bis 4 C-Atome enthaltenden Alkoholen.

Als Kohlenwasserstoffe mit 2 bis 8 C-Atomen und ein oder zwei olefinischen Doppelbindungen seien Ethylen, Propylen, Butadien, Isopren und Chloropren genannt.

Bevorzugte Hauptmonomere sind C₁-C₁₀-Alkyl(meth)acrylate und Mischungen der Alkyl(meth)acrylate mit Vinylaromaten, insbesondere Styrol, oder Kohlenwasserstoffe mit 2 Doppelbindungen, insbesondere Butadien, oder Gemische von derartigen Kohlenwasserstoffen mit Vinylaromaten, insbesondere Styrol.

Bei Gemischen von aliphatischen Kohlenwasserstoffen (insbesondere Butadien) mit Vinylaromaten (insbesondere Styrol) kann das Verhältnis z.B. zwischen 10:90 bis 90:10, insbesondere 20:80 bis 80:20 liegen.

Besonders bevorzugte Hauptmonomere sind Butadien und die vorstehenden Mischungen von Butadien und Styrol.

Neben den Hauptmonomeren kann das Polymer weitere Monomere enthalten, z.B. Monomere mit Carbonsäure, Sulfonsäure oder Phosphonsäuregruppen. Bevorzugt sind Carbonsäuregruppen. Genannt seien z.B. Acrylsäure, Methacrylsäure, Itaconsäure, Maleinsäure oder Fumarsäure. Der Gehalt an ethylenisch ungesättigten Säuren im Emulsionspolymerisat ist im allgemeinen kleiner 5 Gew.-%.

Weitere Monomere sind z.B. auch Hydroxylgruppen enthaltende Monomere, insbesondere C₁-C₁₀-Hydroxyalkyl(meth)acrylate, oder Amide wie (Meth)acrylamid.

Die Herstellung der Polymere erfolgt in einer bevorzugten Ausführungsform durch Emulsionspolymerisation, es handelt sich daher um ein Emulsionspolymerisat.

Die Herstellung kann jedoch z.B. auch durch Lösungspolymerisation und anschließende Dispergierung in Wasser erfolgen.

Bei der Emulsionspolymerisation werden ionische und/oder nicht -ionische Emulgatoren und/oder Schutzkolloide bzw. Stabilisatoren als grenzflächenaktive Verbindungen verwendet.

Die grenzflächenaktive Substanz wird üblicherweise in Mengen von 0,1 bis 10 Gew.-%, bezogen auf die zu polymerisierenden Monomeren verwendet.

Wasserlösliche Initiatoren für die Emulsionspolymerisation sind z.B. Ammonium- und Alkalimetallsalze der Peroxidischwefelsäure, z.B. Natriumperoxodisulfat, Wasserstoffperoxid oder organische Peroxide, z.B. tert-Butylhydroperoxid.

Geeignet sind auch sogenannte Reduktions-Oxidations(Red-Ox)-initiator Systeme.

Die Menge der Initiatoren beträgt im allgemeinen 0,1 bis 10 Gew.%, bevorzugt 0,5 bis 5 Gew.-%, bezogen auf die zu polymerisierenden Monomeren. Es können auch mehrere, verschiedene Initiatoren bei der Emulsionspolymerisation Verwendung finden.

Bei der Polymerisation können Regler eingesetzt werden, z.B. in Mengen von 0 bis 3 Gew.-Teile, bezogen auf 100 Gew.-Teile der zu polymerisierenden Monomeren, durch die die Molmasse verringert wird. Geeignet sind z.B. Verbindungen mit einer Thiol-gruppe wie tert.-Butylmercaptan, Thioglycolsäureethylacrylester, Mercaptoethynol, Mercaptopropyltrimethoxysilan oder tert.-Dodecylmercaptan.

Die Emulsionspolymerisation erfolgt in der Regel bei 30 bis 130, vorzugsweise 50 bis 100°C. Das Polymerisationsmedium kann sowohl nur aus Wasser, als auch aus Mischungen aus Wasser und damit mischbaren Flüssigkeiten wie Methanol bestehen.

Vorzugsweise wird nur Wasser verwendet. Die Emulsionspolymerisation kann sowohl als Batchprozeß als auch in Form eines Zulaufverfahrens, einschließlich Stufen- oder Gradientenfahrweise, durchgeführt werden. Bevorzugt ist das Zulaufverfahren, bei dem man einen Teil des Polymerisationsansatzes vorlegt, auf die Polymerisationstemperatur erhitzt, anpolymerisiert und anschließend den Rest des Polymerisationsansatzes, üblicherweise über mehrere räumlich getrennte Zuläufe, von denen einer oder mehrere die Monomeren in reiner oder in emulgierter Form enthalten, kontinuierlich, stufenweise oder unter überlagerung eines Konzentrationsgefälles unter Aufrechterhaltung der Polymerisation der Polymerisationszone zuführt. Bei der Polymerisation kann auch z.B. zur besseren Einstellung der Teilchengröße eine Polymersaat vorgelegt werden.

Die Art und Weise, in der der Initiator im Verlauf der radikalischen wässrigen Emulsionspolymerisation dem Polymerisationsgefäß zugegeben wird, ist dem Durchschnittsfachmann bekannt. Es kann sowohl vollständig in das Polymerisationsgefäß vorgelegt, als auch nach Maßgabe seines Verbrauchs im Verlauf der radikalischen wässrigen Emulsionspolymerisation kontinuierlich oder stufenweise eingesetzt werden. Im einzelnen hängt dies von der chemischen Natur des Initiatorsystems als auch von der Polymersiationstemperatur ab. Vorzugsweise wird ein Teil vorgelegt und der Rest nach Maßgabe des Verbrauchs der Polymerisationszone zugeführt.

Zur Entfernung der Restmonomeren wird üblicherweise auch nach dem Ende der eigentlichen Emulsionspolymerisation, d.h. nach einem Umsatz der Monomeren von mindestens 95 %, Initiator zugesetzt.

Die einzelnen Komponenten können dem Reaktor beim Zulaufverfahren von oben, in der Seite oder von unten durch den Reaktorboden zugegeben werden.

Bei der Emulsionspolymerisation werden wässrige Dispersionen des Polymeren in der Regel mit Feststoffgehalten von 15 bis 75 Gew.-%, bevorzugt von 40 bis 75 Gew.-% erhalten.

Das in dem Gemisch enthaltene Polymer B) ist bei 20°C, 1 bar in Wasser löslich. Unter Wasserlöslichkeit soll in diesem Zusammenhang verstanden werden, dass mindestens 100 g Polymer in 1 Liter Wasser lösbar sind.

Vorzugsweise sind mindestens 200 g, insbesondere mindestens 300 g besonders bevorzugt mindestens 500 g Polymer B) in 1 Liter Wasser löslich.

Polymer B) ist vorzugsweise aus ethylenisch ungesättigten, radikalisch polymerisierbaren Verbindungen aufgebaut und wird vorzugsweise durch radikalische Polymerisation erhalten.

Polymer B) ist vorzugsweise zu mindestens 10 Gew.-%, insbesondere zu mindestens 30 Gew.-%, besonders bevorzugt zu mindestens 50 Gew.-% aus ethylenisch ungesättigten Säuren, insbesondere Carbonsäuren, aufgebaut.

Als Carbonsäuren in Betracht kommen z.B. Acrylsäure, Methacrylsäure, Itaconsäure oder Maleinsäure bzw. Fumarsäure.

Neben den ethylenisch ungesättigten Säuren kann Polymer B) andere ethylenisch ungesättigte Verbindungen als Comonomere enthalten. In Betracht kommen insbesondere die oben aufgeführten Hauptmonomere und weitere Monomere.

Die Säuregruppen des Polymer B) können vorzugsweise zumindest zum Teil auch als Salze, z.B. Alkali- oder Ammoniumsalze, besonders bevorzugt als Natriumsalz vorliegen. Insbesondere liegen mindestens 10 Mol-%, besonders bevorzugt mindestens 30 Mol-%, ganz besonders bevorzugt mindestens 50 Mol-% der Säuregruppen als Salz vor.

Vorzugsweise hat Polymer B) ein zahlenmittleres Molgewicht Mn von 500 bis 5000, besonders bevorzugt von 1000 bis 3000 g/Mol, gemessen durch Gelpermeationschromatographie.

Bevorzugte Polymere B) sind z.B. Polyacrylsäure, Polymethacrylsäure oder deren Salze.

Das Gemisch aus Emulsionspolymerisat A) und Polymer B) kann bevorzugt in einfacher Weise durch Lösen von Polymer B) in der durch Emulsionspolymerisation erhaltenen Polymerdispersion von A) hergestellt werden.

In einer anderen bevorzugten Ausführungsform kann die Emulsionspolymerisation von A) bereits in Gegenwart von B) erfolgen.

Polymer B) kann z.B. während der Emulsionspolymerisation zugegeben werden oder bereits vor Beginn der Emulsionspolymerisation im verwendeten Wasser gelöst werden.

Die Menge von Polymeren B) beträgt vorzugsweise 0,01 bis 10 Gew.-Teile, besonders bevorzugt wird Polymer B) in Mengen von mindestens 0,1, insbesondere von mindestens 0,3 Gew.-Teilen und von maximal 7 Gew.-Teile, insbesondere maximal 5 Gew.-Teilen, bezogen auf 100 Gew.-Teile Polymer A) verwendet.

Besonders bevorzugt wird Polymer B) der wässrigen Dispersion von A) nach erfolgter Entfernung der flüchtigen Restmonomeren (Desodorierung) zugesetzt.

Das Gemisch wird erfindungsgemäß als Bestandteil von Papierstreichmassen verwendet.

Als Bestandteile enthalten Papierstreichmassen insbesondere
a) ein oder mehrere Bindemittel
b) gegebenenfalls einen Verdicker
c) gegebenenfalls einen Fluoreszens- oder Phosphoreszensfarbstoff, insbesondere als optischen Aufheller
d) Pigmente oder Füllstoffe
e) weitere Hilfsstoffe, z.B. Verlaufshilfsmittel oder sonstige Farbstoffe.

Es hat sich als vorteilhaft erwiesen, Bindemittel unterschiedlicher Zusammensetzung zu kombinieren.

Neben synthetischen Polymeren, wie die obigen Emulsionspolymerisate kommen auch natürliche Polymere, wie Stärke, in Betracht.

Das Gemisch kann als alleiniges Bindemittel in Papierstreichmassen verwendet werden. Insbesondere kann das Gemisch aber auch mit anderen Bindemitteln kombiniert werden. Es ist ein besonderer Vorteil des Gemisches, dass Unverträglichkeiten mit anderen Bindemitteln nicht auftreten bzw. vermindert werden.

Insbesondere zeigt das Gemisch gute Verträglichkeit mit Stärke.

Das Gemisch eignet sich daher insbesondere für Papierstreichmassen, welche Stärke enthalten.

Unter Stärke soll in diesem Zusammenhang jegliche native, modifizierte oder abgebaute Stärke verstanden werden. Native Stärken können aus Amylose, Amylopektin oder deren Gemischen bestehen. Bei modifizierten Stärken kann es sich um oxydierte Stärke, Stärkeester oder Stärkeether handeln.

Durch Hydrolyse kann das Molgewicht der Stärke verringert werden (abgebaute Stärke). Als Abbauprodukte kommen Oligosaccharide oder Dextrine in Betracht.

Bevorzugte Stärken sind Getreide-, Mais- und Kartoffelstärke. Besonders bevorzugt sind Getreide- und Maisstärke, ganz besonders bevorzugt Getreidestärke.

Als Verdicker b) kommen neben synthetischen Polymerisaten, insbesondere Cellulosen, vorzugsweise Carboxymethylcellulose in Betracht.

Bei dem Pigment oder Füllstoff d) handelt es sich im allgemeinen um Weißpigmente, z.B. Bariumsulfat, Calciumcarbonat, Calciumsulfoaluminat, Kaolin, Talkum, Titandioxid, Zinkoxid, Kreide oder Streichclay.

Die Papierstreichmassen enthalten Bindemittel vorzugsweise in Mengen von 1 bis 50 Gew.-Teilen, besonders bevorzugt von 5 bis 20 Gew.-Teilen Bindemittel, bezogen auf 100 Gew.-Teilen Pigment.

Als Bindemittel wird insbesondere das Gemisch zusammen mit Stärke verwendet. Der Anteil der Stärke kann dabei 1 bis 99 Gew.-%, besonders bevorzugt 10 bis 90 Gew.-%, und ganz besonders bevorzugt 30 bis 80 Gew.-%, bezogen auf die Gewichtssumme von Gemisch und Stärke betragen.

Die Herstellung der Papierstreichmasse kann nach üblichen Methoden erfolgen. Vorzugsweise wird das Gemisch aus A) und B) vorab separat hergestellt und erst dann zur Papierstreichmasse gegeben, d.h. mit den weiteren Bestandteilen wie Pigment und Stärke vermengt.

Durch die Verwendung des erfindungsgemäßen Gemischs aus A) und B) werden Unverträglichkeiten mit anderen Bindemitteln, insbesondere Stärke, vermieden oder verringert.

Auch Unverträglichkeiten durch Mitverwendung von wiederaufgearbeiteter Papierstreichmasse werden verringert oder vermieden.

Bei dem Beschichtungsprozess fällt Papierstreichmasse als Abfall an. Dieser Abfall wird im allgemeinen wieder aufgearbeitet, insbesondere durch Filtration bzw. Ultrafiltration, und in Mengen von vorzugsweise 0,5 bis 15 Gew.-%, insbesondere 1 bis 10 Gew.-%, bezogen auf die gesamte Papierstreichmasse (fest, d.h. ohne Wasser) wieder eingesetzt.

### Beispiele

### Beispiel 1 - Herstellung einer Polymerdispersion (Polymer A)

In einem Polymerisationsgefäß legte man 234 g Wasser, 15 g einer 33 gew.-%igen Polymersaat (Polystyrollatex, Teilchengröße ca. 30 bis 35 nm), 0,6 g einer 45gew.-%igen Lösung des Natriumsalzes des disulfonierten Monododecyldiphenylethers (Dowfax 2A1, Dow Chemical) sowie 10% der Initiatorlösung (Zulauf 2) vor und erwärmte unter rühren auf 95°C.

Dann gab man über zwei getrennte Zuläufe zeitgleich beginnend innerhalb von 4 h die Monomeremulsion (Zulauf 1) sowie die Restmenge der Initiatorlösung unter Beibehaltung der Temperatur in das Polymerisationsgefäß. Nach Beendigung der Monomerzugabe hielt man die Temperatur noch eine Stunde auf 95°C und kühlte dann auf Raumtemperatur ab. Anschließend gab man 23 g einer 10 gew.-%igen Natronlauge zu.

Zulauf 1:
273 g Styrol
198,5 g Butadien
176 g entionisiertes Wasser
24,8 g einer wässrigen, 50 gew.%igen Acrylamid-Lösung
13,2 g einer wässrigen, 15 gew.-%igen Natriumdodclysulfat-Lösung.
12,4 g Acrylsäure
7,4 g tert.-Dodecylmerkaptan
4,4 g einer wässrigen 45 gew.-%igen Lösung des Natriumsalzes des disulfonierten Monodecyldiphenlethers (DOWFAX 2A1, Dow Chemical)
2 g einer wässrigen , 25 gew.-%igen Natriumhydroxyd-Lösung

### Zulauf 2:

### 59 g einer wässrigen, 10 gew.-%igen Natriumpersulfat-Lösung

Der Feststoffgehalt der Dispersion lag bei 50 Gew.-%. Die Lichtdurchlässigkeit betrug 60 %. Die gewichtsmittlere Teichngröße D50 lag bei 140 nm. Der pH Wert lag bei 6,1 und die Glasübergangstemperatur Tg betrug 6 °C.

### Beispiel 2 - Abmischung der Polymerdispersion A) mit Polymer B)

Zu einer Dispersion nach Beispiel 1 gab man unter langsamen Rühren innerhalb von 1 min 10 g einer 45%igen wässrigen Lösung eines Natriumpolyacrylats mit einem zahlenmittleren Molgewicht von 1800 (Polysalz S der BASF).

Der Feststoffgehalt der Dispersion lag bei 50 Gew.-%. Die Lichtdurchlässigkeit betrug 60 %. Die gewichtsmittlere Teilchengröße D50 lag bei 140 nm. Der pH Wert lag bei 6,6 und die Glasübergangstemperatur Tg betrug 6°C.

### Beispiel 3

Eine Papierstreichfarbe wurde hergestellt aus 100 Gew.-Teilen (fest) Pigment (Hydrocarb 60, Omya AG, Schweiz), 8,4 Gew.-Teilen (fest) Getreide-Stärke (Raisamyl 02033 LO, Raisio Chemicals Finnland) und 9,5 Gew.-Teilen (fest) der Dispersion aus Beispiel 1. Der Feststoffgehalt der Streichfarbe wurde mit Wasser auf 65,8 Gew.-% eingestellt. Der pH-Wert der Farbe wurde mittels einer 10 Gew.-% NaOH Lösung auf 8,3 eingestellt. (Streichfarbe 1).

Eine weitere Papierstreichfarbe wurde hergestellt aus 100 Gew.-Teilen (fest) Pigment (Hydrocarb 60 Omya AG, Schweiz), 8,4 Gew.-Teilen (fest) Stärke (Raisamyl 02033 LO, Raisio Chemicals Finnland), und 9,5 Gew.-Teilen (fest) der Dispersion aus Beispiel 2. Der Feststoffgehalt der Streichfarbe wurde mit Wasser auf 65,7 gew-% eingestellt. Der pH-Wert der Farbe wurde mittels einer 10 gew.-% NaOH Lösung auf 8,3 eingestellt. (Streichfarbe 2).

Von beiden Streichfarben wurde die Brookfield Viskosität mit Spindel 4 bei 25°C gemessen und zwar sowohl sofort als auch nach Lagerung über 24 Stunden bei 25 °C:

| | Streichfarbe 1 | Streichfarbe 2 |
|---|---|---|
| Brookfield Viskosität bei 100 Upm sofort | 1330 mPa.s | 1070 mPa.s |
| Brookfield Viskosität bei 100 Upm nach 24 Stunden | 1630 mPa.s | 1190 mPa.s |

### Beispiel 4

Eine Papierstreichfarbe wurde hergestellt aus 95 Gew.-Teilen (fest) Pigment (Hydrocarb 60, Omya AG, Schweiz) plus 5 Gew.-Teilen (fest) filtrierte Streichfarbe (wiederaufgearbeitete Papierstreichmasse), 8 Gew.-Teilen (fest) Stärke (Raisamyl 02033 LO, Raisio Chemicals Finnland) und 9 Gew.-Teilen (fest) der Dispersion aus Beispiel 1. Der Feststoffgehalt der Streichfarbe wurde mit Wasser auf 61,4 gew.-% eingestellt. Der pH-Wert der Farbe wurde mittels einer 10 gew.-% NaOH Lösung auf 8,3 eingestellt. (Streichfarbe 3).

Eine weitere Papierstreichfarbe wurde hergestellt aus 95 Gew.-Teilen (fest) Pigment (Hydrocarb 60 Omya AG, Schweiz) plus 5 Gew.-Teilen (fest) Ultra filtrierte Streichfarbe (UF-Farbe), 8 Gew.-Teilen (fest) Stärke (Raisamyl 02033 LO, Raisio Chemicals Finnland), und 9 Gew.-Teilen (fest) der Dispersion aus Beispiel 2. Der Feststoffgehalt der Streichfarbe wurde mit Wasser auf 61,4 gew-% eingestellt. Der pH-Wert der Farbe wurde mittels einer 10 gew.-% NaOH Lösung auf 8,3 eingestellt. (Streichfarbe 4).

Von beiden Streichfarben wurde die Brookfield Viskosität mit Spindel 4 bei 25°C gemessen und zwar sowohl sofort als auch nach Lagerung über 24 Stunden bei 25 °C:

| | Streichfarbe 3 | Streichfarbe 4 |
|---|---|---|
| Brookfield Viskosität bei 100 Upm sofort | 1280 mPa.s | 840 mPa.s |
| Brookfield Viskosität bei 100 Upm nach 24 Stunden | 1580 mPa.s | 975 mPa.s |

### Beispiel 5

Eine Papierstreichfarbe wurde hergestellt aus 100 Gew.-Teilen (fest) Pigment (Hydrocarb 90, Omya AG, Schweiz), 8 Gew.-Teilen (fest) Kartoffel-Stärke (Raisamyl 304 ESP, Raisio Chemicals Finnland) und 9 Gew.-Teilen (fest) der Dispersion aus Beispiel 1. Der Feststoffgehalt der Streichfarbe wurde mit Wasser auf 59,9 gew.-% eingestellt. Der pH-Wert der Farbe wurde mittels einer 10 gew.-% NaOH Lösung auf 8,4 eingestellt. (Streichfarbe 5).

Eine weitere Papierstreichfarbe wurde hergestellt aus 100 Gew.-Teilen (fest) Pigment (Hydrocarb 90,Omya AG, Schweiz), 8 Gew.-Teilen (fest) Stärke (Raisamyl 304 ESP, Raisio Chemicals Finnland), und 9 Gew.-Teilen (fest) der Dispersion aus Beispiel 2. Der Feststoffgehalt der Streichfarbe wurde mit Wasser auf 60,0 gew-% eingestellt. Der pH-Wert der Farbe wurde mittels einer 10 gew.-% NaOH Lösung auf 8,6 eingestellt. (Streichfarbe 6).

Von beiden Streichfarben wurde die Brookfield Viskosität mit Spindel 4 bei 25°C gemessen und zwar sofort als auch nach Lagerung über 24 Stunden bei 25 °C:

| | Streichfarbe 5 | Streichfarbe 6 |
|---|---|---|
| Brookfield Viskosität bei 100 Upm sofort | 1740 mPa.s | 1460 mPa.s |
| Brookfield Viskosität bei 100 Upm nach 24 Stunden | 1360 mPa.s | 1290 mPa.s |

## Patentansprüche

1. Verwendung eines Gemischs aus
A) einer durch Emulsionspolymerisation erhältlichen wässrigen Polymerdispersion (kurz Emulsionspolymerisat) und
B) einem in Wasser (bei 20°C, 1 bar) löslichen, durch radikalische Polymerisation erhältlichen Polymeren, welches zu mindestens 5 Gew. % aus ethylenisch ungesättigten Säuren aufgebaut ist
in Papierstreichmassen, **dadurch gekennzeichnet, dass** die Papierstreichmasse Stärke enthält.

2. Verwendung gemäß Anspruch 1, **dadurch gekennzeichnet, dass** das Emulsionspolymerisat zu mindestens 40 Gew. % aus sogenannten Hauptmonomeren, ausgewählt aus C1 bis C20 Alkyl(meth)acrylaten, Vinylestern von bis zu 20 C-Atome enthaltenden Carbonsäuren, Vinylaromaten mit bis zu 20 C-Atomen, ethylenisch ungesättigten Nitrilen, Vinylhalogeniden, Vinylethern von 1 bis 10 C-Atome enthaltenden Alkoholen, aliphatischen Kohlenwasserstoffen mit 2 bis 8 C-Atomen und ein oder zwei Doppelbindungen oder Mischungen dieser Monomeren aufgebaut ist.

3. Verwendung gemäß Anspruch 1 oder 2, **dadurch gekennzeichnet, dass** das Emulsionspolymerisat zu mindestens 60 Gew. % aus Butadien oder Mischungen von Butadien und Styrol aufgebaut ist.

4. Verwendung gemäß einem der Ansprüche 1 bis 3, **dadurch gekennzeichnet, dass** Polymer B) zu mindestens 30 Gew. % aus einer ethylenisch ungesättigten Carbonsäure, vorzugsweise Acrylsäure oder Methacrylsäure aufgebaut ist.

5. Verwendung gemäß einem der Ansprüche 1 bis 4, **dadurch gekennzeichnet, dass** Polymer B) dem Emulsionspolymerisat vor, während oder nach der Emulsionspolymerisation zugesetzt wird.

6. Verwendung gemäß einem der Ansprüche 1 bis 5, **dadurch gekennzeichnet, dass** die Menge von Polymer B 0,01 bis 10 Gew.teile auf 100 Gew.teile Emulsionspolymerisat A) beträgt.

7. Verwendung gemäß einem der Ansprüche 1 bis 6, **dadurch gekennzeichnet, dass** die Papierstreichmasse zu mindestens 2 Gew.-% aus einer Papierstreichmasse besteht, welche bei dem Beschichtungsprozess als Abfall angefallen ist und wieder aufgearbeitet wurde.

8. Verfahren zur Herstellung von Papierstreichmassen, **dadurch gekennzeichnet, dass** zunächst ein Gemisch gemäß einem der Ansprüche 1 bis 6 hergestellt wird und dieses Gemisch dann mit den anderen Bestandteilen der Papierstreichmasse vermengt wird, wobei die Papierstreichmasse auch Stärke enthält.

9. Papierstreichmassen, enthaltend ein Gemisch gemäß einem der Ansprüche 1 bis 6 und Stärke.

10. Papierstreichmassen, enthaltend ein Gemisch gemäß einem der Ansprüche 1 bis 6, Stärke und wiederaufgearbeitete Papierstreichmasse.

11. Mit einer Papierstreichmasse gemäß Anspruch 9 oder 10 beschichtete Papiere.

## Claims

1. The use of a mixture of
A) an aqueous polymer dispersion (emulsion polymer for short) obtainable by emulsion polymerization and
B) a polymer which is soluble in water (at 20°C, 1 bar), obtainable by free radical polymerization and composed of at least 5% by weight of ethylenically unsaturated acids
in paper coating slips, wherein the paper coating slip contains starch.

2. The use according to claim 1, wherein the emulsion polymer is composed of at least 40% by weight of main monomers selected from C₁ to C₂₀-alkyl (meth)acrylates, vinyl esters of carboxylic acids of up to 20 carbon atoms, vinylaromatics of up to 20 carbon atoms, ethylenically unsaturated nitriles, vinyl halides, vinyl ethers of alcohols of 1 to 10 carbon atoms, and aliphatic hydrocarbons having 2 to 8 carbon atoms and one or two double bonds, or a mixture of these monomers.

3. The use according to claim 1 or 2, wherein the emulsion polymer is composed of at least 60% by weight of butadiene or a mixture of butadiene and styrene.

4. The use according to any of claims 1 to 3, wherein polymer B) is composed of at least 30% by weight of an ethylenically unsaturated carboxylic acid, preferably acrylic acid or methacrylic acid.

5. The use according to any of claims 1 to 4, wherein polymer B) is added to the emulsion polymer before, during or after the emulsion polymerization.

6. The use according to any of claims 1 to 5, wherein the amount of polymer B) is from 0.01 to 10 parts by weight per 100 parts by weight of emulsion polymer A).

7. The use according to any of claims 1 to 6, wherein the paper coating slip comprises at least 2% by weight of a paper coating slip which has occurred as a waste in the coating process and was worked up again.

8. A process for the preparation of paper coating slips, wherein first a mixture according to any of claims 1 to 6 is prepared and this mixture is then mixed with the other components of the paper coating slip, the paper coating slip also containing starch.

9. A paper coating slip comprising a mixture according to any of claims 1 to 6 and starch.

10. A paper coating slip comprising a mixture according to any of claims 1 to 6, starch and paper coating slip which has been worked up again.

11. A paper coated with a paper coating slip according to claim 9 or 10.

## Revendications

1. Utilisation d'un mélange
A) d'une dispersion aqueuse de polymère pouvant être obtenue par polymérisation en émulsion (brièvement : produit de polymérisation en émulsion) et
B) d'un polymère soluble dans l'eau (à 20 °C, sous 1 bar), pouvant être obtenu par polymérisation radicalaire, qui est constitué à raison d'au moins 5 % en poids d'acides à insaturation éthylénique
dans des sauces de couchage pour papier, **caractérisée en ce que** la sauce de couchage contient de l'amidon.

2. Utilisation selon la revendication 1, **caractérisée en ce que** le produit de polymérisation en émulsion est constitué à raison d'au moins 40 % en poids de monomères dits principaux, choisis parmi des (méth) acrylates d'alkyle en C₁-C₂₀, des esters vinyliques d'acides carboxyliques contenant jusqu'à 20 atomes de carbone, des composés vinylaromatiques ayant jusqu'à 20 atomes de carbone, des nitriles à insaturation éthylénique, des halogénures de vinyle, des éthers vinyliques d'alcools contenant de 1 à 10 atomes de carbone, des hydrocarbures aliphatiques ayant de 2 à 8 atomes de carbone et comportant une ou deux doubles liaisons ou des mélanges de ces monomères.

3. Utilisation selon la revendication 1 ou 2, **caractérisée en ce que** le produit de polymérisation en émulsion est constitué à raison d'au moins 60 % en poids de butadiène ou de mélanges de butadiène et de styrène.

4. Utilisation selon l'une quelconque des revendications 1 à 3, **caractérisée en ce que** le polymère B) est constitué à raison d'au moins 30 % en poids d'un acide carboxylique à insaturation éthylénique, de préférence l'acide acrylique ou l'acide méthacrylique.

5. Utilisation selon l'une quelconque des revendications 1 à 4, **caractérisée en ce que** le polymère B) est ajouté au produit de polymérisation en émulsion avant, pendant ou après la polymérisation en émulsion.

6. Utilisation selon l'une quelconque des revendications 1 à 5, **caractérisée en ce que** la quantité de polymère B va de 0,01 à 10 parties en poids pour 100 parties en poids de produit de polymérisation en émulsion A).

7. Utilisation selon l'une quelconque des revendications 1 à 6, **caractérisée en ce que** la sauce de couchage pour papier consiste à raison de 2 % en poids en une sauce de couchage pour papier qui est produite en tant que déchet lors du processus de couchage et a été retraitée.

8. Procédé pour la préparation de sauces de couchage pour papier, **caractérisé en ce qu'**on prépare d'abord un mélange selon l'une quelconque des revendications 1 à 6 et on mélange ensuite ce mélange avec les autres composants de la sauce de couchage pour papier, la sauce de couchage pour papier contenant également de l'amidon.

9. Sauces de couchage pour papier, contenant un mélange selon l'une quelconque des revendications 1 à 6 et de l'amidon.

10. Sauces de couchage pour papier, contenant un mélange selon l'une quelconque des revendications 1 à 6, de l'amidon et de la sauce de couchage pour papier retraitée.

11. papiers couchés avec une sauce de couchage pour papier selon la revendication 9 ou 10.
